# EUROPÄISCHE PATENTANMELDUNG

(11) **EP 0 606 919 A1**
(43) Veröffentlichungstag der Anmeldung: **20.07.1994**
(21) Anmeldenummer: 94100469.9
(22) Anmeldetag: 14.01.1994
(51) Int. Cl.: C10G 1/10

(54) **Verfahren zur Einstellung der Restchlorkonzentration in Crackprodukten aus synthetischen organischen Materialien**

(30) Priorität: 15.01.1993 DE 4300860
(71) Anmelder: RWE Entsorgung Aktiengesellschaft, D-45141 Essen (DE)
(72) Erfinder: Rauser, Gerd, Dr., D-50389 Wesseling (DE); Jakubik, Dieter, Dr., D-45479 Mülheim (DE); Winkler, Dieter, Dr., D-50389 Wesseling (DE); Hammer, Hartmut, Dr., D-50968 Köln (DE)

(57) **Zusammenfassung**

Die vorliegende Erfindung betrifft ein Verfahren zur Einstellung der Restchlorkonzentration in Crackprodukten aus synthetischen organischen Materialien, wobei diese Materialien auf eine Temperatur von 230 bis 520 °C, bevorzugt von 250 bis 500 °C und besonders bevorzugt von 270 bis 480 °C, bei einem Druck von 10 mbar bis 450 bar, bevorzugt 0,1 bar bis 75 bar und besonders bevorzugt von 0,1 bar bis einschließlich 1 bar bei einer Verweilzeit von 1 Minute bis 50 Stunden, bevorzugt 5 Minuten bis 25 Stunden und besonders bevorzugt von 10 Minuten bis 20 Stunden unter Inertgas erhitzt werden und anschließend die gewünschte Restchlorkonzentration in der flüssigen Phase dadurch eingestellt wird, daß man die Chlor aufweisenden Feststoffe in der flüssigen Phase bis zu einer der einzustellenden Restchlorkonzentration entsprechenden unteren Feststoffkorngröße bzw. Feststoffrestmenge entfernt.

## Beschreibung

Die vorliegende Erfindung betrifft ein Verfahren zur Einstellung der Restchlorkonzentration in Crackprodukten aus synthetischen organischen Materialien, wobei diese Materialien auf eine Temperatur von 230 °C bis 520°C, bevorzugt von 250 bis 500 °C und besonders bevorzugt 270 bis 480 °C, bei einem Druck von 10 mbar bis 450 bar, bevorzugt von 0,1 bar bis 75 bar und besonders bevorzugt von 0,1 bar bis einschließlich 1 bar bei einer Verweilzeit von 1 Minuten bis 50 Stunden, bevorzugt 5 Minuten bis 25 Stunden und besonders bevorzugt von 10 Minuten bis 20 Stunden unter Inertgas erhitzt werden und anschließend die gewünschte Restchlorkonzentration in der flüssigen Phase dadurch eingestellt wird, daß man die Chlor aufweisenden Feststoffe in der flüssigen Phase bis zu einer der einzustellenden Restchlorkonzentration entsprechenden unteren Feststoffkorngröße bzw. Feststoffrestmenge entfernt.

Aus der europäischen Patentanmeldung EP-A-0236701 ist bekannt, daß durch thermische Behandlung aus Polyvinylchlorid enthaltenden Kunststoffabfällen das Chlor zu etwa 90 % bei 250°C, einer Verweilzeit von 30 Minuten und einem N₂ -Druck von 10 bar abgespalten werden kann.

Die Halogenabspaltung kann durch Temperaturerhöhung und Erhöhung der Verweilzeit sowie durch Zugabe geeigneter Katalysatoren zusätzlich begünstigt werden.

Aus der von der gleichen Anmelderin angemeldeten DE-OS 4114434 ist bekannt, daß durch Anwendung von Druck unterhalb von 1 bar und/oder durch Einleiten von Inertgas die Entfernung von Chlor bis zu sehr geringen Restmengen möglich ist.

In dieser Schrift ist jedoch das Verhalten von Modellgemischen beschrieben. Gemäß dieser Anmeldung kann die Koksbildung beim Erhitzen Polyvinylchlorid enthaltender Modellgemische dadurch vermindert werden, daß man bei niedrigen Drucken arbeitet unter angegebenen relativ niedrigen Temperaturen.

Die Anmelderin hat in weiteren Untersuchungen festgestellt, daß bei Einsatz nicht modellartiger, sondern praktisch, z.B. im Haushalt anfallender Kunststoffabfallgemische die in der DE-OS 4114434 angegebenen Bedingungen nicht zu einer Chlorentfernung von < 100 ppm führen.

Überraschend hat nun die Anmelderin ein Verfahren gefunden, gemäß dem man auch aus solchen Materialien Chlor bis wesentlich unter 100 ppm entfernen kann, indem man die Restchlorkonzentration in Crackprodukten aus synthetischen, organischen Materialien einstellt durch Erhitzen derselben auf 230 bis 520°C, bevorzugt auf 250 bis 500 °C und besonders bevorzugt auf 270 bis 480 °C, bei einem Druck von 10 mbar bis 450 bar, bevorzugt von 0,1 bar bis 75 bar, besonders bevorzugt von 0,1 bar bis einschließlich 1 bar, bei einer Verweilzeit von 1 Minute bis 50 Stunden, bevorzugt 5 Minuten bis 25 Stunden, besonders bevorzugt von 10 Minuten bis 20 Stunden unter Inertgas, dadurch gekennzeichnet, daß die Erhitzungstemperatur > 350 °C bis 520 °C beträgt, bevorzugt > 350 °C bis 500 °C und daß man nach der Erhitzungsphase die gewünschte Restchlorkonzentration der flüssigen Phase dadurch einstellt, daß man die Chlor aufweisenden Feststoffe in der flüssigen Phase bis zu einer der einzustellenden Restchlorkonzentration entsprechenden unteren Feststoffkorngröße bzw. Feststoffrestmenge entfernt.

Die Entfernung der Feststoffe kann auf beliebige Art erfolgen, also beispielsweise durch Filtration, Zentrifugieren oder Verwendung sonstiger Separatoren. Ggf. ist es zweckmäßig, daß zu filtrierende Material mit einem paraffinischen Lösungsmittel zu verdünnen.

Obgleich nicht voll verstanden wird, daß praktische Abfallgemische unter den Bedingungen der DE-OS 4114434 nicht unter 100 ppm entchlort werden können, erscheint es möglich, daß sich beim Erhitzen abgespaltener Chlorwasserstoff mit Verunreinigungen im Kunststoffabfallgemisch zu festen Chlorverbindungen umsetzt. Durch die erfindungsgemäße Filtration läßt sich Chlor in einem breiten Temperatur-, Druck- und Verweilzeitbereich bis auf unter 100 ppm entfernen.

Die vorliegende Erfindung soll mit Hilfe der folgenden Beispiele näher erläutert werden:

### Beispiel 1

Ein Kunststoffgemisch aus der gelben Tonne bestehend aus
18 Gew.-% Polystyrol/Polypropylen
28,3 Gew.-% LDPE-Folien
13,7 Gew.-% HDPE-Hohlkörpern sowie Zusatz von
40 Gew.-% Bright Stock + chlorhaltige Verunreinigungen
mit einem Chlorgehalt im Gemisch von
1325 mg/kg
wurde 27 Stunden bei 345°C gehalten (einschließlich Aufheizzeit).

Es trat eine Viskositätsabnahme auf 150 cPg/cm³ bei 345°C ein.

Das rohe Produkt hatte einen Chlorgehalt von 231 mg/kg.

Filtration über einem Papierfilter mit einer Porengröße von 5-7 µm ergab einen Chlorgehalt im Filterkuchen von 25.200 mg/kg.

Der Chlorgehalt im Filtrat betrug
76 mg/kg.

1:1 Verdünnung des rohen Produkts mit Getan und Filtration über einem Zelluloseacetatfilter mit einer Porengröße von 0,65 µm ergab im Filtrat 22 mg/kg Chlor.

### Vergleichsbeispiel 1

Das Kunststoffgemisch gemäß Beispiel 1 wurde zum Schmelzen erhitzt und an-schließend wurde unter Erhitzen auf 345°C 27 Stunden N₂ durch das flüssige Produkt bei einem Unterdruck von 100 mbar geleitet. Trotz des Einleitens von N₂ unter Unterdruck hatte das rohe Produkt einen Chlorgehalt von 180 mg/kg.

### Beispiel 2

Ein Kunststoffgemisch aus der gelben Tonne bestehend aus
36 Gew.-% LDPE-Folien
18 Gew.-% HDPE-Hohlkörpern mit Zusatz von
6 Gew.-% Polyvinylchlorid (Hostalit S 4170) und
40 Gew.-% Bright-Stock
wurde 21 Stunden bei 345°C gehalten (einschließlich Aufheizzeit).

Es trat eine Viskositätsabnahme auf 180 cPg/cm³ bei 345°C ein.

Das rohe Produkt hatte einen Chlorgehalt von 667 mg/kg.

Filtration über einem Papierfilter mit einer Porengröße von 8 µm ergab einen Chlorgehalt im Filterkuchen von 26.500 mg/kg.

Der Chlorgehalt im Filtrat betrug 87 mg/kg.

1:1 Verdünnung des rohen Produktes mit Getan und Filtration über einem Zelluloseacetatfilter mit einer Porengröße von 0,8 µm ergab im Filtrat einen Chlorgehalt von 17 mg/kg (ohne Verdünnung 34 mg/kg).

### Vergleichsbeispiel 2

Das Kunststoffgemisch nach Beispiel 2 wurde zum Schmelzen erhitzt und anschließend wurde unter Erhitzen auf 345°C 21 Stunden N₂ bei einem Unterdruck von 100 mm durch das flüssige Produkt geleitet.

Trotz des Einleitens von N₂ unter Unterdruck hatte das rohe Produkt einen Chlorgehalt von 550 mg/kg.

### Beispiel 3

Ein Kunststoffgemisch aus der gelben Tonne bestehend aus
24,2 Gew.-% Polystyrol/Polypropylen
37,6 Gew.-% LDPE
18,2 Gew.-% HDPE und Zusatz von
20 Gew.-% Bright Stock + chlorhaltige Verunreinigungen
mit einem Chlorgehalt von 1542 mg/kg im Gemisch.
wurde 38 Stunden bei 345°C gehalten (einschließlich Aufheizzeit).

Es trat eine Viskositätsabnahme auf 150 cPg/cm³ bei 345°C ein.

Das rohe Produkt hatte einen Chlorgehalt von 350 mg/kg.

Filtration über einem Papierfilter mit einer Porengröße von 8 µm ergab einen Chlorgehalt im Filterkuchen von 17.900 mg/kg.

Der Chlorgehalt im Filtrat betrug 111 mg/kg.

1:1 Verdünnung des rohen Produktes mit Cetan und Filtration über einen Zelluloseacetatfilter ergab im Filtrat 23 mg/kg Chlor (ohne Verdünnung 46 mg/kg).

### Vergleichsbeispiel 3

Das Kunststoffgemisch nach Beispiel 3 wurde zum Schmelzen erhitzt und anschließend wurde unter Erhitzen auf 345°C 38 Stunden N₂ durch das flüssige Produkt bei einem Unterdruck von 100 mbar geleitet.

Trotz des Einleitens von N₂ unter Unterdruck hatte das rohe Produkt einen Chlorgehalt von 490 mg/kg.

### Beispiel 4

Ein Kunststoffgemisch aus der gelben Tonne bestehend aus
12 Gew.-% Polystyrol
8 Gew.-% Polyvinylchlorid
45 Gew.-% LDPE/HDPE
35 Gew.-% Polypropylen
wurde 25 Min. bei 500°C gehalten (ausschließlich Aufheizzeit).

Es trat eine Viskositätsabnahme auf 150 cPg/cm³ bei 345°C.

Das rohe Produkt hatte einen Chlorgehalt von 793 mg/kg.

Filtration über einem Papierfilter mit einer Porengröße von 8 µm ergab einen Chlorgehalt im Filterkuchen von 31.400 mg/kg.

Der Chlorgehalt im Filtrat betrug 147 mg/kg.

1:1 Verdünnung des rohen Produkts mit einem paraffinischen C₁₀-C₁₄-Kohlenwasserstoffgemisch und Filtration über einem Zelluloseacetatfilter mit einer Porengröße von 0,65 µm ergab im Filtrat 32 mg/kg Chlor.

### Vergleichsbeispiel 4

Das Kunststoffgemisch nach Beispiel 4 wurde zum Schmelzen erhitzt und anschließend wurde unter Erhitzen auf 345°C 20 Stunden N₂ bei einem Unterdruck von 100 mbar durch das flüssige Produkt geleitet.
Trotz des Einleitens von N₂ unter Unterdruck hatte das rohe Produkt einen Chlorgehalt von 483 mg/kg.

## Patentansprüche

1. Verfahren zur Einstellung der Restchlorkonzentration in Crackprodukten aus synthetischen organischen Materialien durch Erhitzen derselben auf 230 bis 520°C, bevorzugt auf 250 bis 500°C und besonders bevorzugt auf 270 bis 480°C, bei einem Druck von 10 mbar bis 450 bar, bevorzugt von 0,1 bar bis 75 bar und besonders bevorzugt von 0,1 bar bis einschließlich 1 bar, bei einer Verweilzeit von 1 Minute bis 50 Stunden, bevorzugt von 5 Minuten bis 25 Stunden und besonders bevorzugt von 10 Minuten bis 20 Stunden unter Inertgas, dadurch gekennzeichnet, daß man nach der Erhitzungsphase die gewünschte Restchlorkonzentration der flüssigen Phase dadurch einstellt, daß man die Chlor aufweisenden Feststoffe in der flüssigen Phase bis zu einer der einzustellenden Restchlorkonzentration entsprechenden unteren Feststoffkorngröße entfernt.
